# EUROPÄISCHE PATENTSCHRIFT

(11) **EP 0 946 760 B1**
(45) Veröffentlichungstag und Bekanntmachung des Hinweises auf die Patenterteilung: **29.08.2001**
(21) Anmeldenummer: 97918880.2
(22) Anmeldetag: 25.07.1997
(51) Int. Cl.: C21C 1/08, C21B 13/02

(54) **VERFAHREN UND VORRICHTUNG ZUR ERZEUGUNG VON SILIZIUMREICHEN GIESSEREIROHEISEN**
METHOD AND DEVICE FOR PRODUCING SILICON-RICH FOUNDRY IRON
PROCEDE ET DISPOSITIF POUR PRODUIRE DE LA FONTE BRUTE DE FONDERIE RICHE EN SILICIUM

(30) Priorität: 02.08.1996 DE 19632403
(43) Veröffentlichungstag der Anmeldung: 06.10.1999
(73) Patentinhaber: SMS Demag AG, 40237 Düsseldorf (DE)
(72) Erfinder: HOFMANN, Werner, D-47441 Moers (DE); REICHELT, Wolfgang, D-47447 Moers (DE)
(74) Vertreter: Henze, Lothar, Dipl.-Ing.
(86) Internationale Anmeldenummer: DE9701609
(87) Internationale Veröffentlichungsnummer: WO9805800

(56) Entgegenhaltungen:
- WO-A-94/10348
- WO-A-96/07760
- DE-A- 2 535 284
- US-A- 3 985 545

## Beschreibung

Die Erfindung betrifft ein Verfahren zur Erzeugung von siliziumreichen Gießereiroheisen sowie einen Gleichstromofen mit einer zentrisch angeordneten ins Ofengefäß hineinragenden bis in die Nähe des Bodens geführten Elektrode und eine im Böden des Ofengefäßes angeordnete Gegenelektrode, zur Durchführung des Verfahrens.

Siliziumreiches Gießereiroheisen ist eine Legierung aus Eisen, etwa 3% Kohlenstoff und bis zu 20 % Silizium. Es wird in Gießereien erschmolzen, beispielsweise bei einem Siliziumgehalt von etwa 2,5 % um Schleudergußrohre im wesentlichen für Wasserleitungen herzustellen.

Üblicherweise wird Gießereiroheisen im Kupolofen erschmolzen und dann anschließend durch Zulegieren von Ferrosilizium auf die entsprechende Zusammensetzung eingestellt. Nachteil dieser Verfahrensweise ist der hohe Preis des FeSi.

Die WO-A-94/10348 betrifft das Schmelzen von Schrott in einem Gleichstromofen mit einer zentral in das Schachtofengefäß 11 bis in die Nähe des Bodens hineinragenden Kathode 21 und einer im Boden angeordneten Anode 22. Die Kathode 21 ist von einem koaxialen Rohr 31 umgeben, dessen unterer Abschnitt 34 sich nach unten konisch verengt (Fig.1).
In der Nähe des Gefäßbodens sind Brenner angeordnet, um zusätzlich zu dem Lichtbogen am Außenrand des ebenen Querschnitts den eingesetzten Schrott mit der offenen Flamme zu schmelzen.

Ziel der Erfindung ist es, ein Verfahren und eine dazu entsprechende Vorrichtung zu schaffen, bei der unmittelbar mit einfachen Mitteln und kostengünstig die Endlegierung des Siliziumreichen Gießereiroheisens erschmolzen wird.

Die Erfindung erreicht dieses Ziel durch die kennzeichnenden Merkmale des Verfahrensanspruchs 1 und des Vorrichtungsanspruchs 7.

Erfindungsgemäß wird vorgeschlagen, in einem Schachtofen Siliziumoxide und Eisenkohlenstoffmetalle oder eisenhaltige Einsatzstoffe wie Schrott, Eisenschwamm, brikettierter Eisenschwamm u.s.w. und kohlenstoffhaltige Einsatzstoffe zum Reduzieren der Siliziumoxide und zum Aufkohlen zu chargieren, die Charge durch einen Ringschacht zu führen, sie dabei unter stark reduzierender Atmosphäre zu halten und sie durch die Strahlungswärme, insbesondere durch einen übertragenden Lichtbogen, zu schmelzen.

Durch das Führen der Einsatzstoffe in einem Ringschacht gelingt es, einen Kontakt zwischen Einsatzmaterialien und Elektrode zu verhindern. Würde es zu einem Kontakt zwischen den elektrisch gut leitenden Einsatzmaterialien wie Schrott, Eisenschwamm, brikettierter Eisenschwamm und Kohle/Koks und der Elektrode kommen, hätte dies einen Kurzschluß zur Folge, und es wäre nicht möglich, die für den Prozeß benötigte elektrische Leistung aufzubringen. Wird eine Elektröde eingesetzt, so gelingt es einmal das Material von dieser Wärmequelle fernzuhalten. Es wird durch den entstandenen Freiraum der Lichtbogen ungehindert zwischen der Graphitelektrode und dem Schmelzbad aufrechterhalten. Durch die abgestrahlte Energie des Lichtbogens werden die durch das Innengefäß zum Ofenrand gedrängten Einsatzstoffe aufgeschmolzen und die für die Reduktion des Siliziumoxids benötigte Energie bereitgestellt.

Der durch elektrische Energie geführte Schmelzprozeß ist dabei unabhängig von der elektrischen Leitfähigkeit der Einsatzstoffe wie auch von ihrem Schüttungswinkel. Weiterhin werden keine besonderen Anforderungen an die Größe der Einsatzstoffe gestellt. So können beispielsweise Schrottstücke eingesetzt werden, die nur noch durch die lichte Weite des Ringschachtes begrenzt werden.

In einer weiteren Ausgestaltung wird vorgeschlagen, die Siliziumoxide direkt und unabhängig von der normalen Materialsäule zu führen. Hierzu kommen Materialzuführlanzen zum Einsatz oder auch eine Hohlelektrode. Hierdurch wird es möglich, exakt dosierte Mengen an Siliziumoxid von ausreichend feiner Körnung in möglichst kurzer Zeit aufzuschmelzen. Dieses Siliziumoxid kondensiert an der weiter oben im Schacht befindlichen relativ kalten Kohle. Es erfährt dabei eine Umwandlung und wird beim weiteren Niedersinken der Charge mit aufgeschmolzen.

Kommen gesonderte Zuführmittel für das Siliziumoxid nicht zum Einsatz, so wird das gesamte Einsatzmaterial vor dem Einbringen in den Ofen sorgfältig durchmischt.

Zur Durchführung des Verfahrens kommt ein Niederschachtofen zum Einsatz, der einen Ringschacht aufweist, welcher einen Brennraum besitzt, der unter Berücksichtigung des Schüttwinkels des Einsatzmateriales während des gesamten Prozeßes freigehalten wird, so daß ungehindert die Strahlungswärme auf das Material übertragen werden kann.

In vorteilhafter Weise ist der innere Schacht konisch ausgeführt, so daß die Einsatzstoffe ohne Behinderung in Richtung Ofenboden führbar sind. Der Ringschacht weist dabei eine Größe auf, die ein sicheres Einschmelzen der Einsatzstoffe erlauben.

Zur Durchführung des Verfahrens wird ein geschlossenes Ofengefäß eingesetzt, in dem eine stark reduzierende Atmosphäre aufrechterhalten wird. Hierdurch wird es möglich, das Siliziumoxid sicher zu reduzieren. Der Siliziumgehalt der Einsatzstoffe kann dabei bis zu 20% betragen.

Als Eisenträger kommen zum Einsatz: 80 % Schrottstücke, 10 % Drehspäne, 5 % Dosen blech und 5 % Eisen-Drehspäne.

Die genannten Eisenträger können in einem weiteren Schritt durch Eisenerz oder Eisenschwamm ersetzt werden.

Ein Beispiel der Erfindung ist in der beigefügten Zeichnung dargelegt. Dabei zeigen die
- Figur 1: Das Schema eines mit einer Mittenelektrode versehenen Ofens, der einen ringförmigen, konisch zulaufenden Innenrinnschacht aufweist.
- Figur 2: Das Schema eines Schachtofens mit einer Elektrode, die von einer ringförmigen Hülse umgeben ist und eine Materialzuführlanze, die parallel zur Hülse geführt ist.
- Figur 3: Eine Materialzuführhülse, die die Schutzhülse für die zentrale Elektrode umhüllt.

In den Figuren 1 bis 3 ist jeweils ein Ofengefäß 11 dargestellt, das einen Ofenboden 12 aufweist, in dem eine Bodenöffnung 13 vorgesehen ist. Weiterhin besitzen die in den Figuren dargestellten Ofengefäße einen Gasabzug 19.

In das Ofengefäß ragt eine Hülse 14, die eine Elektrode 21 umhüllt. Die Elektrode 21 korrespondiert mit einer im Boden 13 vorgesehenen Gegenelektrode 22.

Der Außendurchmesser der Hülse ist mit d bezeichnet und der Innendurchmesser des Ofengefäßes 11 mit D,

Die Elektrode umgebende Hülse ist jeweils mit einem Deckel 15 verschlossen.

In der Figur 1 ist die Hülse konisch ausgeführt, wobei sie sich unter einem Winkel α in Richtung des Ofenbodens verjüngt. Im Bereich des Ofenkopfes sind Zufuhrmittel 31 vorgesehen, hier an dem Förderband 33, das über eine Schleuse 32 beschickbar ist.

In der Figur 2 ist die Hülse 14 durch Verschiebeelemente 41 vertikal verschiebbar. Weiterhin ist in der Figur 2 als Materialzufuhrmittel 31 eine Lanze 34 vorgesehen, an deren Eintrittsende ein Schleusenrad 35 angeordnet ist. Weiterhin ist die Lanze 34 mit einer Pumpe 36 verbunden, über die das zugeführte Material pneumatisch förderbar ist.

In der Figur 3 ist die Hülse 14 von einer Doppelhülse 17 umhüllt. Der Zwischenraum zwischen den Hülsen 14 und 17 wird als Materialzufuhr benutzt, in das die Charge über Zuführmittel 31, hier ein Förderband 33 zugeführt wird, welches über eine Schleuse 32 auf das Band 33 förderbar ist. Darüber hinaus ist noch eine Pumpe 36 an die Zufuhreinrichtung angeschlossen.

## Patentansprüche

1. Verfahren zur Erzeugung von siliziumreichem Gießereiroheisen unter Einsatz von eisen-,kohlenstoff- und siliziumhaltigen Einsatzmaterialien, gekennzeichnet durch folgende Schritte:
a) In einen Schachtofen werden Siliziumoxide und Eisen-Kohlenstoff-Metalle chargiert.
b) Dabei wird die Charge unter stark reduzierender Atmosphäre gehalten.
c) Mindestens in der Nähe des Gefäßbodens wird die Materialsäule ringförmig geführt und
d) der Strahlungswärme einer im freien Raum im Mündungsbereich der ringförmigen Materialsäule oberhalb des Ofenbodens befindlichen Wärmequelle ausgesetzt.

2. Verfahren nach Anspruch 1,
**dadurch gekennzeichnet**,
daß die Wärmequelle ein übertragender Lichtbogen ist.

3. Verfahren nach Anspruch 1,
**dadurch gekennzeichnet**,
daß die Charge folgende Fe-Träger aufweist:
80 % Schrottstücke
10 % Drehspäne
5 % Dosenblech
5 % Eisen-Drehspäne.

4. Verfahren nach Anspruch 3,
**dadurch gekennzeichnet**,
daß die Charge aus den Fe-Trägern Schrottstücke, Drehspäne, Dosenblech und Eisen-Drehspäne durch Eisenerze ersetzt werden.

5. Verfahren nach Anspruch 3,
**dadurch gekennzeichnet**,
daß die Charge mit den Fe-Trägern Schrottstücke, Drehspäne, Dosenblech und Eisen-Drehspäne durch Eisenschwamm ersetzt wird.

6. Verfahren nach Anspruch 1,
**dadurch gekennzeichnet**,
daß die Siliziumoxide gesondert von den sonstigen Einsatzstoffen direkt in den freien Raum gefördert und der Strahlungswärme ausgesetzt werden.

7. Gleichstromofen mit einer zentral angeordneten, ins Ofengefäß hineinragenden, bis in die Nähe des Bodens gefährten Elektrode und einer im Boden des Ofengefäßes angeordneten Gegeneiektrode, zur Durchführung des Verfahrens nach Anspruch 1, mit einer Schleuse (32) zur Zuführung des Einsatzmaterials. wobei die ins Gefäß hineinragende Elektrode von einer koaxial geführten Hülse umgeben ist, deren Außendurchmesser (d) sich zum Innendurchmesser (D) des Ofengefäßes verhält wie d:D = 1:4
und deren Mündung vom Ofengefäßboden im Abstand (a) beabstandet ist mit 2 x d ≤ a ≤ 4 x d

8. Gleichstromofen nach Anspruch 7,
**dadurch gekennzeichnet**,
daß die Hülse eine konische in Richtung des Ofenbodens sich verengende Form aufweist mit einem Konuswinke α = 4 bis 6 °.

9. Gleichstromofen nach Anspruch 7,
**dadurch gekennzeichnet**,
daß die Hülse in vertikaler Richtung in ihrem Abstand zum Gefäßboden verschiebbar ist.

10. Gleichstromofen nach Anspruch 7,
**dadurch gekennzeichnet**,
daß Zufuhrmittel vorgesehen sind, die bis an die Mündung der Hülse ragen.

11. Gleichstromofen nach Anspruch 10,
**dadurch gekennzeichnet**,
daß die Zufuhrmittel Materiallanzen sind, die an eine Förderrichtung angeschlossen sind.

12. Gleichstromofen nach Anspruch 10,
**dadurch gekennzeichnet**,
daß das Zufuhrmittel ein rohrförmiger Mantel ist, der die Hülse umhültt.

13. Gleichstromofen nach Anspruch 7,
**dadurch gekennzeichnet**,
daß die ins Gefäß hineinragend Elektrode eine Hohlelektrode ist.

## Claims

1. A process for producing silicon-rich pig iron using iron-, carbon- and silicon-containing feedstock,
characterised by the following steps:
a) silicon oxides and iron-carbon metals are loaded into a shaft furnace,
b) the charge is held in a strongly reducing atmosphere,
c) the material column is conveyed annularly at least into the vicinity of the vessel bottom and
d) exposed to the radiant heat from a heat source located in the free space in the mouth area of the annular material column above the furnace bottom.

2. A process according to claim 1,
**characterised in that**
the heat source is a transmitting arc.

3. A process according to claim 1,
**characterised in that**
the charge comprises the following Fe carriers:
80 % scrap pieces
10 % turnings
5 % tinplate
5 % iron turnings.

4. A process according to claim 3,
**characterised in that**
the charge consisting of the Fe carriers scrap pieces, turnings, tinplate and iron turnings is replaced by iron ore.

5. A process according to claim 3,
**characterised in that**
the charge comprising the Fe carriers scrap pieces, turnings, tinplate and iron turnings is replaced by iron sponge.

6. A process according to claim 1,
**characterised in that**
the silicon oxides are conveyed separately from the other feedstock directly into the free space and exposed to the radiant heat.

7. A direct current furnace with a centrally disposed electrode projecting into the furnace vessel and extending as far as into the vicinity of the bottom and a counter-electrode arranged in the bottom of the furnace vessel, for performing the process according to claim 1, having a lock (32) for supplying the feedstock, wherein the electrode projecting into the vessel is surrounded by a coaxially disposed sleeve, the ratio of the outer diameter (d) of which to the internal diameter (D) of the furnace vessel is d:D = 1:4
and the mouth of which is spaced from the furnace vessel bottom at the distance (a) as per 2 x d ≤ a ≤ 4 x d.

8. A direct current furnace according to claim 7,
**characterised in that**
the sleeve exhibits a conical shape tapering in the direction of the furnace bottom at a cone angle α = 4 to 6°.

9. A direct current furnace according to claim 7,
**characterised in that**
the sleeve may be displaced in the vertical direction in its distance from the vessel bottom.

10. A direct current furnace according to claim 7,
**characterised in that**
feed means are provided which project as far as the mouth of the sleeve.

11. A direct current furnace according to claim 10,
**characterised in that**
the feed means are material lances which are connected to a conveying means.

12. A direct current furnace according to claim 10,
**characterised in that**
the feed means is a tubular jacket which surrounds the sleeve.

13. A direct current furnace according to claim 7,
**characterised in that**
the electrode projecting into the vessel is a hollow electrode.

## Revendications

1. Procédé pour produire de la fonte brute de fonderie riche en silicium en utilisant des matières contenant du fer, du carbone, et du silicium,
caractérisé par les étapes suivantes :
a) dans un four vertical, sont chargés des oxydes de silicium et des métaux-fer-carbone,
b) de plus, la charge est maintenue sous une atmosphère fortement réductrice,
c) au moins à proximité du fond du récipient, la colonne de matière est guidée de façon annulaire, et
d) exposée à la chaleur de rayonnement d'une source thermique se trouvant dans l'espace libre dans la zone d'embouchure de la colonne de matière annulaire au-dessus du fond du four.

2. Procédé selon la revendication 1,
**caractérisé en ce que** la source thermique est un arc électrique de transfert.

3. Procédé selon la revendication 1,
**caractérisé en ce que** la charge présente les supports de Fe suivants :
ferrailles 80 %
copeaux de tournage 10 %
tôle de boîte 5 %
copeaux de tournage de fer 5 %.

4. Procédé selon la revendication 3,
**caractérisé en ce que** la charge des supports de Fe, ferrailles, copeaux de tournage, tôle de boîte et copeaux de tournage de fer, est remplacée par du minerai de fer.

5. Procédé selon la revendication 3,
**caractérisé en ce que** la charge des supports de Fe, ferrailles, copeaux de tournage, tôle de boîte, et copeaux de tournage de fer, est remplacée par du fer spongieux.

6. Procédé selon la revendication 1,
**caractérisé en ce que** les oxydes de silicium, à part les matières de charge quelconques, sont transportés directement dans l'espace libre et exposés à la chaleur de rayonnement.

7. Four à courant continu, comportant une électrode agencée de façon centrale, pénétrant dans le récipient de four, menée jusqu'à proximité du fond et une contre-électrode agencée dans le fond du récipient de four, pour la mise en oeuvre du procédé selon la revendication 1, comportant une écluse (32) pour l'amenée de la matière de charge, l'électrode pénétrant dans le récipient étant entourée par un manchon guidé de façon coaxiale, dont le diamètre externe (d), par rapport au diamètre interne (D) du récipient de four, est tel que d : D = 1 : 4, et dont l'embouchure est écartée du fond du récipient de four de la distance (a), avec 2 x d ≤ a ≤ 4 x d.

8. Four à courant continu selon la revendication 7,
**caractérisé en ce que** le manchon présente une forme conique se rétrécissant en direction du fond du four, avec un angle de cône α = 4 à 6°.

9. Four à courant continu selon la revendication 7,
**caractérisé en ce que** le manchon peut être déplacé en direction verticale concernant son écartement par rapport au fond du récipient.

10. Four à courant continu selon la revendication 7,
**caractérisé en ce que** des moyens d'amenée sont prévus qui pénètrent jusqu'à l'embouchure du manchon.

11. Four à courant continu selon la revendication 10,
**caractérisé en ce que** les moyens d'amenée sont des lances de matière, qui sont raccordées à un dispositif d'alimentation.

12. Four à courant continu selon la revendication 10,
**caractérisé en ce que** le moyen d'amenée est une enveloppe tubulaire qui entoure le manchon.

13. Four à courant continu selon la revendication 7,
**caractérisé en ce que** l'électrode pénétrant dans le récipient est une électrode creuse.
